# FASCICULE DE BREVET EUROPEEN

(11) **EP 0 167 513 B1**
(45) Date de publication et mention de la délivrance du brevet: **27.07.1988**
(21) Numéro de dépôt: 85870067.7
(22) Date de dépôt: 10.05.1985
(51) Int. Cl.: C25D 7/04

(54) **Procédé pour réparer les tubes d'un générateur de vapeur**
Verfahren zum Reparieren der Rohre eines Dampferzeugers
Process for the restoration of steam generator tubes

(30) Priorité: 11.05.1984 BE 212910
(43) Date de publication de la demande: 08.01.1986
(73) Titulaire: N.V. VERENIGDE ENERGIEBEDRIJVEN VAN HET SCHELDELAND (EBES), B-2000 Antwerpen (BE)
(72) Inventeur: Ulens, Stanislas, B-9180 Belsele (BE); Bosquet, Herman, B-2748 Kallo (BE)
(74) Mandataire: Fobe, Edouard (BE)

(56) Documents cités:
- FR-A- 2 421 359
- GB-A- 299 298
- CHEMICAL ABSTRACTS, vol. 88, 1978, page 452, résumé no. 80955v, Columbus, Ohio, US; A.I. KOVBASYUK et al.: "Restoration of water distribution gate valves by chromium plating in a cold self-regulating electrolyte"
- CHEMICAL ABSTRACTS, vol. 88, 1978, page 452, résumé no. 80956w, Columbus, Ohio, US; M.P. STRATULAT et al: "Restoration of tractor engine sleeves by wear-resistance chromium coatings"

## Description

La présente invention est relative à un procédé pour réparer des tubes d'un générateur de vapeur par l'apport d'un revêtement métallique interne étanche, recouvrant une zone défectueuse de la paroi interne du tube.

Elle trouve sa principale application dans une centrale nucléaire à eau pressurisée du type PWR, lors des réparations au moyen d'un manchon des tubes d'un générateur de vapeur atteints de corrosion localisée.

Le générateur de vapeur est un échangeur de chaleur, dans lequel le liquide primaire qui refroidit le réacteur cède sa chaleur sous une pression de plus de 155 bars et une température d'environ 325 °C, à un circuit secondaire, qui par évaporation, livre la vapeur nécessaire à l'entraînement de la turbine.

Bien que les tubes d'un générateur de vapeur soient réalisés en aciers spéciaux inoxydables, afin de résister aux tensions et sollicitations sévères de service et notamment à la corrosion, ils peuvent s'endommager et présenter des fissures perforantes microscopiques, sources de fuites du circuit primaire vers le circuit secondaire.

Les phénomènes de corrosion introduisent de par eux-mêmes, le danger, que le liquide primaire, qui contient des composés radio-actifs polluants, se mélange au liquide secondaire avec comme conséquence fâcheuse l'impossibilité de maintenir la radio-activité sous un niveau déterminé.

Le procédé de réparation actuellement le plus répandu pour réparer de tels tubes de générateur de vapeur, consiste à masquer la zone endommagée de chaque tube par un manchon interne métallique.

Après insertion et positionnement précis, le manchon métallique est fixé au tube, généralement au voisinage de ses deux extrémités. Suivant le mode de fixation, les réparations ainsi effectuées sont de l'un ou l'autre des types suivants :
manchon perméable à l'eau : à une des extrémités, on réalise la fixation par emboutissage d'un manchon contre le tube avec déformation permanente. Ce procédé laisse subsister un petit interstice qui ne supprime pas toute fuite mais limite la perte par infiltration, et
manchon étanche : au voisinage des deux extrémités au moins, le manchon est fixé de manière étanche pour soudage ou brassage.

Le désavantage principal de ces méthodes de réparation connues consiste dans le fait qu'elles peuvent introduire dans le tube, au voisinage des zones de fixation, des tensions internes par dilatation et/ou échauffement.

De l'article de Korbaciok et Aphahaboc paru dans la revue Tr. Kishinev S-KH Inst. 1974 part 123, pages 99 à 102 est connu un procédé pour réparer des tiroirs de distributeurs hydrauliques en revêtant la paroi intérieure des tiroirs d'une couche de chrome par voie d'électrolyse.

Le but du dépôt de chrome électrolytique est de remplacer le métal éliminé par usure, par une couche de métal frais, en l'occurrence de chrome qui assure une excellente adhérence, de manière à pouvoir réusiner la pièce et lui redonner sa forme initiale.

Ce procédé largement utilisé dans l'industrie des constructions mécaniques, ne convient cependant pas pour des pièces utilisées à des températures élevées.

Le chrome possède un coefficient de dilatation thermique très différent de celui des tubes en aciers inoxydables austénitiques et notamment de l'inconel 600.

Un tube d'un générateur à vapeur, qui aurait été réparé par chromage à froid et qui serait porté ensuite à une température de 300° verrait d'une part sa couche de chrome se fissurer. On assisterait même à l'apparition dans le corps même du tube, c'est-à-dire le métal de base, de fissures nouvelles provoquées par contrainte excessive de traction résultant de dilatations différentielles.

En outre, le remplacement du chromage par un autre procédé électrolytique, tel que le nickelage ne semblait pas non plus une solution technique acceptable parce que pour assurer une adhérence optimale du nickel, il faut ajouter dans le bain électrolytique environ 10 % de métal sous forme de chlorure de nickel.

Le chlore n'est pas perturbant pour le processus d'électro-déposition mais constitue un élément potentiellement dangereux pour les aciers inoxydables austénitiques présents dans le circuit primaire. La présence de quantité minimum de chlore arrête la corrosion sous tension aux conditions de service sévères de pression et de température, sous lesquelles se trouve le liquide primaire.

On connaît également par l'article de Stratulak et Kettar paru dans la revue Tr. Kishinev. S-KH, inst. 1974, part 123, pages 102-107, une méthode de restauration des chemises de cylindre des moteurs de tracteurs par recouvrement à l'aide d'une couche de chrome résistant à l'usure.

Pour améliorer l'adhérence du chrome électrolytique au support, les auteurs préconisent le décapage anodique dans le bain de chromage.

Ce document confirme qu'il était connu de réparer un élément tubulaire en acier en revêtant la paroi intérieure d'une couche de chrome par voie d'électrolyse, en vue de remplacer le métal éliminé par usure afin de pouvoir réusiner la pièce et lui donner à nouveau sa forme initiale.

Dans le cas de tubes de générateurs de vapeur, la quantité de métal disparue est cependant très faible.

Les fissures de corrosion sous tension sont tellement minimes qu'on ne peut pas envisager de les reboucher industriellement.

La réalisation in situ d'un manchon électrolytique n'a jamais été suggéré par ce qu'elle va à l'encontre des préjugés défavorables énoncés ci-dessus.

Par la demande de brevet français n° 2421359, on connait un procédé de protection par nickelage des surfaces d'une chaudière de récupération en contact avec un fluide chauffant. Le procédé s'applique également aux surfaces internes des tubes du faisceau de tubes.

La couche de revêtement est avantageusement obtenue par nickelage par voie chimique.

La demande de brevet français cite les propriétés suivantes :
bonne résistance à de nombreuses sortes de corrosion ;
dureté appréciable ;
résistance à l'abrasion ;
résistance aux hautes températures ;
revêtement de qualité constante quel que soient les reliefs de la pièce à traiter ;
adhérence excellente dans le temps grâce à la pénétration superficielle de l'acier ou du carbone.

Ce procédé de nickelage susdit lorsqu'il est appliqué à la surface interne d'un tube de générateur de vapeur n'est cependant pas apte à assurer une protection suffisante puisqu'il n'exclut pas totalement les phénomènes de corrosion dans les tubes. Ce procédé n'empêche absolument pas la formation de micro-fissures par corrosion sous tension sous les conditions d'utilisation extrêmement sévères de pression et de température auxquelles sont soumises lesdits générateurs. Les sollicitations thermiques et mécaniques sont par ailleurs nettement plus sévères que dans une chaudière de récupération conventionnelle.

On peut donc affirmer que les procédés de nickelage conventionnels ne donnent pas satisfaction pour protéger préventivement un générateur de vapeur contre la formation de micro-fissures par corrosion sous tension.

L'invention a pour but de remédier aux inconvénients susdits. Elle propose un procédé, qui permet d'obtenir une liaison étanche sans déformation ni échauffement local du tube à réparer. Elle concerne un procédé pour réparer des tubes en alliages inoxydables austénitiques à base de nickel d'un générateur de vapeur par l'apport d'un revêtement métallique interne étanche, recouvrant une zone défectueuse de la paroi interne du tube, caractérisé en ce qu'on réalise le revêtement par dépôt de nickel à partir d'une solution de sulfamate de nickel exempte de chlore.

Suivant une particularité de l'invention, on aménage la cavité fermée dans le tube défectueux, en obturant la zone défectueuse du tube sur une longueur de 20 à 80 cm à la manière d'une cellule électrolytique, à l'aide de pièces supérieure (6)et inférieure (7) d'une anode consommable en nickel ou support d'alliage de nickel, qui est immergée dans la solution de sulfamate de nickel susdite et est agrippée à tube à traiter par deux tampons en matière synthétique.

A la partie supérieure de la cellule électrolytique, on prévoit un tube capillaire de dégagement, par lequel les gaz formés au cours du procédé, peuvent s'échapper.

Ces caractéristiques et particularités de l'invention ainsi que d'autres, apparaîtront en cours de la description détaillée suivante d'une forme particulière de l'invention, en faisant référence aux dessins suivants qui représentent schématiquement cette dernière.

Dans ces dessins :
la figure 1, est une coupe axiale longitudinale d'une cellule électrolytique destinée à la réparation de tubes suivant l'invention ;
la figure 2 est une vue schématique du dispositif montré à la figure 1, monté dans le faisceau de tubes du générateur de vapeur.

Dans ces deux figures, les mêmes notations de référence désignent des éléments identiques ou analogues.

Comme illustré à la figure 1, un générateur de vapeur annoté dans son ensemble par le numéro de référence 1, d'une centrale nucléaire à eau pressurisée, d'un échangeur de chaleur en acier inoxydable dont le faisceau de tubes est parcouru intérieurement sous une pression de 155 bars par un circuit primaire et entouré extérieurement par un circuit secondaire. Les tubes 2 présentent un diamètre d'environ 20 mm et une longueur d'environ 12 m, replié en forme de U renversé. Ces tubes sont réalisés en alliages inoxydables austénitiques à base de nickel, commercialisé sous la marque INCONEL 600^{R} ou Inconel SB 163 comprenant 75 % de nickel et 13 à 18 % de chrome et du fer.

La nomenclature ASME s'intitule « Alliage Nickel-chrome-fer UNS 600 selon SB 163 •.

Après un certain temps, quelques tubes 2' peuvent être endommagés par corrosion sous tension. Celle-ci est provoquée par les conditions de service sévères de pression et de température, sous lesquelles se trouve le liquide primaire, qui consiste en eau pure additionnée d'acide borique et d'hydroxyde de lithium.

Les phénomènes de corrosion ont lieu surtout à hauteur de la plaque tubulaire 3.

Des travaux de réparation ne peuvent naturellement être effectués que lors d'un arrêt de la centrale nucléaire, à partir du moment où l'on a accès à la plaque tubulaire 3 à l'entrée du générateur de vapeur 1.

Comme illustré à la figure 1, une cellule électrolytique représentée dans son ensemble par la notation de référence 4', est formée sur place le long de la paroi intérieure du tube endommagé 2'.

Le procédé selon l'invention prévoit une pièce frontale en vue d'obturer le tube 2' par deux bouchons. Le matériel nécessaire dans ce but comprend :
une pièce supérieure 6, réalisée de préférence en matière synthétique et pourvue de doigts ou de lamelles élastiques destinés à centrer l'appareil ;
une bague 9 en mousse synthétique qui assure une connexion étanche entre la pièce supérieure 6 et le tube 2' ;
un conduit capillaire d'évacuation 10 pour les gaz formés aux cours du procédé ;
un conduit de liaison 11 entre la partie externe et interne de l'anode 12, afin d'assurer une circulation de l'électrolyte ;
une électrode creuse tubulaire 12 réalisée en nickel, dont la longueur est adaptée à la longueur de la pièce frontale 5 à réparer. Cette pièce est fixée par un filetage 13 ;
une conduite d'amenée 14 pour assurer l'alimentation en solution électrolytique fraîche ;
une conduite d'évacuation 15 de la solution électrolytique fraîche ;
une pièce inférieure 16 pourvue de doigts élastiques 8 et d'une bague étanche 9 en matière synthétique.

La pièce inférieure fait partie d'un dispositif d'agrippage 16 destiné à fixer la partie inférieure de deux tampons élastiques 17 à une plaque tubulaire 3.

Le dispositif d'agrippage comprend deux tampons élastiques 17 qui sont introduits et amenés dans des tubes voisins.

Le tronçon frontal défectueux 5 du tube 2' sur lequel il faut ménager un manchon doit être prétraité, avant de le soumettre à un traitement de surface en vue de le réparer. La surface intérieure du tube 2', doit en particulier être suffisamment propre pour rendre possible une fixation parfaite du métal déposé, ce qui exige généralement un nettoyage préalable de la surface.

Le manchon le long de la zone défectueuse 26 de la paroi intérieure du tube 2' est formé, à l'aide d'un traitement de surface effectué sur place, dans le tube 2', par exemple par dépôt à partir d'une phase liquide, qui est en contact avec la surface à recouvrir.

Si des gaz se dégagent lors du traitement ce qui est généralement le cas, le procédé ne s'applique pas aux tubes horizontaux, parce que le contact entre le métal et la phase liquide n'est plus assuré au voisinage de la couche supérieure.

Comme de très nombreuses compositions de bains électrolytiques sont décrites dans la littérature, pour répondre aux diverses exigences des caractéristiques mécaniques, l'épaisseur et la vitesse de dépôt, l'invention consiste à décrire les conditions opératoires précises, pour créer un revêtement résistant à la corrosion à l'aide d'un bain électrolytique exempt d'halogénures, en particulier de chlorures.

La présence d'ions chlore, généralement sous la forme de 250 à 300 g de chlorure de nickel hydraté, est à ce jour toujours considérée comme une condition indispensable pour éviter la passivation d'une anode de nickel et assurer ainsi une vitesse de croissance suffisance de la couche de nickel déposée.

Pour le reste du circuit primaire, l'emploi d'ions chlore est absolument exclu en raison de la formation possible d'attaques par corrosion sous tension.

Dans les paragraphes suivants, on présente les compositions et les principales caractéristiques de fonctionnement de deux modes de mises en oeuvre de bains d'électro-déposition.

La surface interne du générateur de vapeur est nettoyée sur une distance correspondant aux soixante premiers centimètres du faisceau de tubes. Les dépôts et oxydes qui se sont formés après la mise en service, sont éliminées par nettoyage avec une brosse métallique cylindrique.

Enfin on effectue un nettoyage soigné, à l'aide d'une brosse de soie.

La solution électrolytique est préparée en mélangeant de l'acide sulfamique (amino-sulfonique) sous forme cristallisée et du carbonate de nickel en présence d'inhibiteurs d'hydrolyse. La création s'effectue selon l'équation suivante : et procure une solution concentrée à 48° Baumé contenant 550 à 650 g/I de sulfamate de nickel. La pureté de la solution sulfamate de nickel atteint plus de 99%.

La composition du bain électrolytique influence grandement la qualité du revêtement quant à la fixation à un support, l'épaisseur constante, la résistance à la corrosion, la dureté et la soudabilité.

A titre d'exemple, on évite par l'addition de quelques additifs, tels qu'un inhibiteur, la décomposition de sulfamate de nickel. La décomposition est également évitée par addition de faibles quantités d'acide borique (environ 25 g/1).par laquelle le pH est réglé entre 3 et 5.

L'addition de colloïdes permet d'améliorer la brillance de la couche de nickel.

Pour éviter les piqûres d'hyrogène, on ajoute de petites quantités d'agents mouillants. Dans ce but on utilise des sulfates d'alkyle comme par exemple le sulfate de lauryle (0,15-0,30 g/1).

Comme représenté à la figure 2, la solution électrolytique fraîchement préparée est versée dans le récipient 19 et s'écoule sous la pesanteur, par la vanne 20, le débitmètre 21, la vanne de réglage 22, le thermostat 23, le pH-mètre 24 et entre dans la cellule d'électrolyse 1 par la conduite d'alimentaiton 14.

La solution électrolytique fraîche se propage dans l'espace annulaire 25 formé par la paroi à réparer du tube 2' du générateur de vapeur. Cette paroi est limitée par les pièces supérieures et inférieure 7. Cet espace 25 est entièrement empli de liquide.

Le liquide déborde par une conduite supérieure de liaison et s'écoule par l'espace annulaire 27 de la cavité creuse de l'électrode 12 vers le conduit d'évacuation 15.

La solution usée est recueillie par le conduit et la vanne à trois voies 28 dans des requêtes de verre 29 desquels la solution est rejetée ou regénérée afin de pouvoir être utilisée une nouvelle fois dans un des récipients 19 ou 32. Le débit est ajusté à la valeur de consigne de la vitesse d'écoulement souhaitée dans l'électrolyse, environ 1 à 15 cm/s.

La température est maintenue constante à 55-65 °C et à une valeur de pH de 3 à 5 Soerensen.

Comme anode, on prend un petit tube creux à base de nickel, de préférence de nickel S. Cette anode est réalisée par exemple à partir d'un tube de titane extrudé, sur lequel un revêtement de nickel à consommer 30 est déposé électrolytiquement avec une teneur en soufre de 0,02 %. Le nickel S procure l'avantage de ne pas passiver. L'extrémité supérieure du tube 12 est pourvue d'un filetage pour permettre la désolidarisation avec la pièce supérieure 6.

Dès que les conditions opératoires sont atteintes on constate grâce à la source externe stabilisée, une différence de potentiel entre les deux électrodes, égale à 2 à 5 V.

Les conditions opératoires doivent être soigneusement maintenues pour la température à l'entrée de la cellule, la différence de potentiel, la densité de courant, le débit et la composition.

Les gaz qui sont éventuellement formés dans la cellule d'électrolyse, s'échappent à la partie supérieure par le tube capillaire, tandis que le liquide est retenu par sa viscosité plus élevée.

Dès que l'épaisseur souhaitée du manchon est atteinte, on interrompt le courant électrique d'alimentation, on vide l'installation et on la rince avec de l'eau distillée de la manière suivante :
- vidange : ouvrir l'obturateur 20, ainsi que la vanne de détente 31 et la vanne d'évacuation 35 ;
- rinçage : fermer la vanne d'évacuation 35 et la vanne de détente 31, dévier la vanne 28 vers le bac de réception 34 du liquide de rinçage et ouvrir la vanne 33 ; et
- vidange : fermer la vanne 33, ouvrir la vanne d'évacuation 35 et la vanne de détente 31.

L'appareil est retiré du tube réparé. Ce retrait de l'appareil est rendu possible par le fait que la pièce supérieure comprend une mousse polyuréthane élastique, qui est appliquée au-dessous du manchon.

Outre le fait que la manchon ne provoque aucune tension interne dans le tube réparé, le procédé procure les avantages suivants :
1) diminution draconnienne des temps d'exposition à l'irradiation dans le générateur de vapeur du personnel chargé de la réparation, comparativement à la mise en place de manchons mécaniques connus actuellement ;
2) simplicité des opérations requises à l'intérieur de l'espace fermé du générateur de vapeur ;
3) possibilité de réparer plusieurs tubes simultanément ;
4) épaisseur uniforme de 0,10 à 0,15 millimètre de nickel pur ;
5) contrairement aux procédés connus, on ne provoque dans la paroi du tube une tension interne dans le matériau supérieur à 100 MPa ;
6) grande résistance du manchon ainsi réalisé, à l'encontre de corrosion du type alcalin.

La résistance du manchon a été prouvée par de nombreux tests de corrosion sous tension en milieu alcalin et dans de l'eau pure qui est chargé d'hydrogène, à une température de 350 °C.

Essais profilométriques, mesures avec courants de Foucault, essais de scintillements mesurés à l'aide d'une cellule photo-électrique ne dévoilent aucun défaut à l'alimentation.

L'intensité de courant est une grandeur dépendante de la surface immergée de la cathode.

On règle l'intensité du courant à l'aide de la différence de potentiel entre les électrodes. La conductibilité du bain et la distance entre l'anode creuse de nickel et la paroi du tube sont dans ce cas déterminantes.

Si plusieurs tubes sont réparés simultanément, l'intensité du courant doit être réglée séparément dans les diverses cellules.

Dans des cas particuliers, les dépôts de métal ont lieu selon un procédé totalement exempt de courant. Le recouvrement de nickel peut être déposé par exemple, par réduction catalytique à partir d'une solution de sels de nickel au moyen d'hypophosphite de sodium exempt de chlore.

Il est évident, que l'invention n'est nullement limitée à la forme de réalisation décrite ci-dessus, qui est plutôt décrite à titre d'exemple. On peut apporter de nombreuses modifications sans échapper à la portée des revendications suivantes.

## Revendications

1. Procédé pour réparer des tubes (2') en alliages inoxydables austénitiques à base de nickel d'un générateur de vapeur par l'apport d'un revêtement métallique interne étanche, afin de recouvrir une zone défectueuse (26), de la paroi interne du tube (2'), caractérisé en ce qu'on réalise le revêtement métallique par dépôt électrolytique de nickel, à partir d'une solution de sulfamate de nickel exempte de chlore.

2. Procédé selon la revendication 1, caractérisé en ce qu'on aménage une cavité fermée dans le tube défectueux (2'), en obturant la zone défectueuse (26) du tube (2') sur une longueur de 20 à 80 cm à la manière d'une cellule électrolytique, à l'aide de pièces supérieure (6) et inférieure (7) et d'une bague (9) maintenant en place une anode consommable (12) en nickel ou alliage de nickel (30), immergée dans la solution de sulfamate de nickel susdite et agrippée au tube à traiter (2') par deux tampons en matière synthétique (17) insérés dans des tubes voisins (2).

3. Procédé selon l'une des revendications précédentes, caractérisé en ce qu'on prévoit, à la partie supérieure de la cellule électrolytique, un orifice capillaire (10), par lequel les gaz dégagés au cours du procédé peuvent s'échapper.

4. Procédé selon l'une quelconque des revendications, caractérisé en ce qu'on régénère la solution électrolytique de sulfamate de nickel en vue de prévenir l'épuisement de ladite solution.

## Claims

1. Process for repairing tubes (2'), made of stainless austenitic alloys based on nickel, of a steam generator, by providing a leakproof internal metallic coating, so as to cover a defective zone (26) of the internal wall of the tube (2'), characterized in that the metallic coating is produced by electrolytic deposition of nickel from a. solution of nickel sulphamate which is free from chlorine.

2. Process according to claim 1, characterized in that a closed cavity is formed in the defective tube (2') by closing off the detective zone (26) of the tube (2') over a length of 20 to 80 cm, in the manner of an electrolytic cell, by means of upper (6) and lower (7) pieces and a ring (9) which holds in place a consummable anode (12) of nickel or a nickel alloy (30), immersed in the abovementioned nickel sulphamate solution and fastened to the tube to be treated (2') by two plugs of synthetic material (17) inserted into adjoining tubes (2).

3. Process according to one of the preceding claims, characterized in that at the upper part of the electrolytic cell there is provided a capillary orifice (10) through which the gases evolved during the process can escape.

4. Process according to any one of the claims, characterized in that the electrolytic solution of nickel sulphamate is regenerated to prevent the exhaustion of the said solution.

## Patentansprüche

1. Verfahren zum Reparieren der aus nichtoxidierenden, austenitischen Legierungen auf Nickelbasis bestehenden Rohre (2') eines Dampferzeugers durch Anbringen eines innen undurchlässigen Metallüberzuges, um einen fehlerhaften Bereich (26) der Innenwand des Rohres (2') wieder zu bedecken, dadurch gekennzeichnet, daß man den Metallüberzug durch elektrolytisches Niederschlagen von Nickel, ausgehend von einer Nickelsulfamatlösung, die frei von Chlor ist, bewirkt.

2. Verfahren nach Anspruch 1, dadurch gekennzeichnet, daß man einen geschlossenen Hohlraum in dem fehlerhaften Rohr (2') vorsieht, indem man den fehlerhaften Bereich (26) des Rohrs (2') über eine Länge von 20 bis 80 cm nach Art einer elektrolytischen Zelle mit Hilfe von oberen (6) und unteren (7) Teilen und eines Ringes (9) verschließt, wobei dieste eine verbrauchbare Anode (12) aus Nickel oder Nickellegierung (30), die in die oben genannte Nickelsulfamatlösung eingetaucht und an das zu behandelnde Rohr (2') durch zwei in die benachbarten Rohre (2) eingesetzte künstliche Einsätze (17) angeklammert ist, an ihrer Stellung halten.

3. Verfahren nach einem der vorausgegangenen Ansprüche, dadurch gekennzeichnet, daß man am Oberteil der elektrolytischen Zelle eine kapillare Öffnung (10) vorsieht, durch die die im Laufe des Verfahrens entwickelten Gase entweichen können.

4. Verfahren nach irgendeinem der Ansprüche, dadurch gekennzeichnet, daß man die Elektrolytlösung des Nickelsulfamats regeneriert, um ein Verarmen der vorgenannten Lösung zu verhindern.
